# EUROPÄISCHE PATENTSCHRIFT

(11) **EP 2 864 505 B1**
(45) Veröffentlichungstag und Bekanntmachung des Hinweises auf die Patenterteilung: **06.05.2020**
(21) Anmeldenummer: 13732131.1
(22) Anmeldetag: 25.06.2013
(51) Int. Cl.: C21D 1/673, C21D 1/18, C21D 8/00, C21D 11/00, C21D 6/00, C22C 38/02, C22C 38/04, C22C 38/06, C22C 38/44, C22C 38/46, C22C 38/48, C22C 38/50, C22C 38/54, C22C 38/58

(54) **VERFAHREN ZUM PRESSHÄRTEN VON STAHL**
METHOD FOR PRESS HARDENING OF STEEL
PROCÉDÉ DE DURCISSEMENT D'ACIER À LA PRESSE

(30) Priorität: 26.06.2012 DE 102012105580
(43) Veröffentlichungstag der Anmeldung: 29.04.2015
(73) Patentinhaber: voestalpine Stahl GmbH, 4020 Linz (AT)
(72) Erfinder: KURZ, Thomas, A-4020 Linz (AT); PICHLER, Andreas, A-4840 Vöcklabruck (AT)
(74) Vertreter: HGF Europe LLP
(86) Internationale Anmeldenummer: PCT/EP2013/063282
(87) Internationale Veröffentlichungsnummer: WO 2014/001336

(56) Entgegenhaltungen:
- NEUGEBAUER ET AL: "Influence of the Alloying Elements on Phase Transitions of High Strength Steels", ADVANCED MATERIALS RESEARCH, TRANS TECH PUBLICATIONS LTD, CH, Bd. 337, 28. Oktober 2011 (2011-10-28), Seiten 358-362, XP008165306, ISSN: 1022-6680, DOI: 10.4028/WWW.SCIENTIFIC.NET/AMR.337.358 [gefunden am 2011-09-01]
- SIKORA: "Tailored tempering: Customized material properties for hot-stamped parts", THYSSENKRUPP TECHFORUM, [Online] Nr. 1, 1. Januar 2012 (2012-01-01), Seiten 10-15, XP055083294, ISSN: 1612-2771 Gefunden im Internet: URL:https://www.thyssenkrupp.com/documents /Publikationen/Techforum/techforum_1_12_en .pdf> [gefunden am 2013-10-09]
- "Underlying metallurgy. Transformation diagrams (CCT & TTT)", University of Liverpool , 25. Juli 2000 (2000-07-25), XP002714604, Gefunden im Internet: URL:http://www.matter.org.uk/steelmatter/m etallurgy/7_1_2.html [gefunden am 2013-10-11]
- MERKLEIN ET AL: "Determination of Material and Process Characteristics for Hot Stamping Processes of Quenchenable Ultra High Strength Steels with Respect to a FE-based Process Design", SAE TRANSACTIONS, SOCIETY OF AUTOMOTIVE ENGINEERS, INC., WARRENDALE, PA, US , vol. 1, no. 1 15 April 2009 (2009-04-15), pages 411-426, XP009505257, ISSN: 0096-736X, DOI: 10.4271/2008-01-0853 Retrieved from the Internet: URL:http://www.jstor.org/stable/26282671

## Beschreibung

Die Erfindung betrifft ein Verfahren zum Presshärten von Stahl nach den Obergriffen der Ansprüche 1 und 2.

Das Presshärten von Stahl ist eine Technik, die seit den 70-iger Jahren des 20. Jahrhunderts bekannt ist. Bei diesem Verfahren wird eine Stahlplatine mit einer auf das Presshärten abgestimmten Legierungszusammensetzung auf eine Temperatur erhöht, die eine Austenitisierung und zwar vorzugsweise eine vollständige Austenitisierung ermöglicht. Eine vollständige Austenitisierung erfolgt üblicherweise oberhalb des sogenannten AC₃-Punktes, welche sich aus entsprechenden Mehrstoffzustandsdiagrammen ablesen lässt und welche insbesondere auch von der Zusammensetzung abhängt.

Ein solcher Stahl wird nach dem Aufheizen und vollständigem Austenitisieren mit einer Geschwindigkeit abgekühlt, die über der sogenannten kritischen Härtegeschwindigkeit liegt. Dabei ergibt sich ein vollmartensitisches Gefüge, welches dem Stahl eine hohe Härte, insbesondere bis 1500 MPa und darüber verleiht.

Die Festigkeit eines solchen pressgehärteten Stahls bestimmt sich im Wesentlichen durch den Kohlenstoffgehalt, da dieser die Martensithärte bestimmt.

Andere Legierungselemente in der Zusammensetzung bestimmen im Wesentlichen mit dem Kohlenstoff die Härtbarkeit, wobei gewisse Elemente, darunter insbesondere Bor das Umwandlungsverhalten beeinflussen und insbesondere als sogenannte Umwandlungsverzögerer wirken. Diese Umwandlungsverzögerer senken die Temperatur, unterhalb derer auch mit dem Abkühlen über der kritischen Härtegeschwindigkeit kein vollmartensitisches Gefüge mehr erreichbar wäre, signifikant ab und können daher teilweise eingesetzt werden, um bestimmte Prozessparameter günstig zu beeinflussen.

Der Einfluss einiger Legierungselemente auf die Härtbarkeit wird in *"*Influence of the Alloying Elements on Phase Transition of High Strength Steels" (Neugebauer et al., Materials Processing Technology, 2011) beschrieben. Kohlenstoff und Bor, insbesondere in Kombination mit Mangan, Molybdän oder Chrom wirken als Umwandlungsverzögerer. Gleichzeitige Verwendung von Kohlenstoff und Mangan kann zu einer Erhöhung der Härte bei vergleichsweise langsamer Abkühlrate führen.

Das übliche Vorgehen beim Presshärten ist hierbei den entsprechenden presshärtenden Stahl als Blech vorzusehen, aus diesem Blech eine Platine auszuschneiden und entweder diese Platine in kaltem Zustand tiefzuziehen und dann aufzuheizen, in ein Werkzeug einzulegen und dort durch allseitiges Anliegen des Kühlwerkzeuges entsprechend abzukühlen oder die Platine aufzuheizen und in einem Werkzeug warm umzuformen und gleichzeitig mit der entsprechenden Geschwindigkeit abzukühlen.

Bei diesem an sich bekannten Verfahren werden die Abkühlraten durch das Werkzeug bzw. den Kontakt des presshärtenden Stahls mit dem Werkzeug bestimmt. Hierbei können eine geringe Wärmeleitfähigkeit, eine geringe Wärmekapazität, der Wärmeübergang, der Anpressdruck und die prozentuale Anpressfläche aber auch die Vorlaufstemperatur eines Kühlmediums wie Wasser, die erreichbaren Abkühlraten beeinflussen und insbesondere reduzieren.

Es ist bekannt, die Parameter für das Presshärten mittels numerischer Methoden zu optimieren. "Determination of Material and Process Characteristics for Hot Stamping Processes of Quenchenable Ultra High Strength Steels with Respect to a FE_based Process Design" (Merklein et al., SAE Int. Mater. Manuf., 2018, Vol. 1 (1) p 411) beschreibt ein numerisches Verfahren, das das thermo-mechanische Fließverhalten eines 22MnB₅-Stahls darstellt, um die wichtigsten Parameter für Presshärten zu ermitteln.

Zudem hat sich in der Praxis gezeigt, dass bei den Presshärteverfahren durch den Transfer des heißen Blechs aus dem Ofen zur Presse und insbesondere auf hohe Emissivitäten (hohes Wärmeabstrahlverhalten) des Bleches bzw. der Blechplatine unerwünschte diffusionsgesteuerte Umwandlungen bei hohen Temperaturen (Ferrit) stattfinden können.

Ferner konnte festgestellt werden, dass das Tiefziehen dieser Bleche im warmen Zustand die Umwandlung beschleunigt, so dass in diesem Fall vor der Martensitbildung eher Ferrit und Bainit gebildet werden.

Aufgabe der Erfindung ist es, ein Verfahren zum Presshärten von Stählen zu schaffen, welches die Prozesssteuerung beim Presshärten erleichtert, verbessert und nachvollziehbarer macht.

Die Aufgabe wird mit einem Verfahren mit den Merkmalen der Ansprüche 1 und 2 gelöst.

Während insbesondere in der Anfangszeit des Presshärtens nur relativ wenig Stähle zur Verfügung standen und somit die Anlagengeometrie auf diese Stähle abgestimmt wurde, sind viele Anlagen zum Presshärten von Stahl mittlerweile im Einsatz. Derartige bestehende Anlagen haben Eigenschaften, die bestimmte Prozessparameter wie Temperatur, Handlingszeit, etc bestimmen. Erfindungsgemäß kann nun mittels Kennzahlen eine einfache Klassifizierung des presshärtenden Stahls vorgenommen werden, so dass mit Hilfe der Klassifizierung abgeschätzt werden kann, ob dieser Stahl in einer bestehenden Anlage oder bei bestehenden vorgegebenen Prozessparametern für das Presshärten geeignet ist oder nicht.

Umgekehrt können für einen bestehenden gewünschten Stahl bestimmte Anlagenparameter vorbestimmt werden und insbesondere die Kühlrate im Werkzeug.

Hierbei können mit den vorgegebenen Kennzahlen und deren Bereichen die Anlagenparameter auch abhängig vom Umformgrad berücksichtigt werden.

Grundsätzlich führen hohe Umformgrade dazu, dass in verringertem Maße Martensit gebildet wird. Um also einen gewünschten Martensitgehalt zu erreichen, kann abgeschätzt werden, ob bei vorgegebenem Umformgrad noch die entsprechende Härte erreicht wird.

Insbesondere kann z.B. abgeschätzt werden, ob bei gegebenen Abkühlraten der verwendete Stahl für das indirekte Presshärteverfahren oder auch für das direkte Presshärteverfahren geeignet ist. Beim indirekten Presshärteverfahren wird der Stahl vor dem Presshärten umgeformt, so dass beim Presshärten selbst im erhitzten Zustand keinerlei Umformung stattfindet. Ein solcher Prozess bedingt daher eine geringere Presshärtezahl als z.B. ein direkter Presshärteprozess, bei dem im heißen Zustand auch noch eine Umformung durchgeführt wird.

Hiermit kann die Anzahl der Versuche bis zur Lauffähigkeit der Anlage mit dem speziellen Stahl verringert und insbesondere auch der Ausschuss abgesenkt werden. Insbesondere kann man erkennen, ob ein Stahl bei den gegebenen Prozessparametern in einem Grenzbereich pressgehärtet wird, bei dem nicht jedes Bauteil zuverlässig die geforderten Eigenschaften erzielt, so dass von vorne herein hierdurch in günstiger Weise eine Vielzahl von möglichen Fehlerquellen ausgeschlossen werden kann.

Erfindungsgemäß wird hierfür eine Presshärtezahl geschaffen. Die Presshärtezahl (PHZ) ist ein Werkzeug mit dem man einfach aus der chemischen Zusammensetzung und der Abkühlrate im Werkzeug abschätzen kann, ob das gewünschte vollmartensitische Gefüge erreicht werden kann. Vollmartensitisches Gefüge im Sinne dieser Offenbarung entspricht einem Gefügeanteil von > 90 Vol.- %, insbesondere > 95 Vol.-% Martensit und Restaustenit, Rest Ferrit und/oder Bainit.

Durch die Presshärtezahl kann mit abgeschätzt werden, ob die vorhandene Werkzeugtechnologie im Zusammenhang mit der Blechdicke (= Kühlrate) ausreicht, um ein vollständiges martensitisches Gefüge zu erhalten. So kann beispielsweise ermittelt werden, ob in einem Werkzeug eine Legierung A Martensit erzeugt, jedoch die Legierung B zu Ferrit und Martensit führt.

Zudem kann durch die Presshärtezahl abgeschätzt werden, welche Legierung notwendig ist, um bei einem gegebenen Umformgrad noch vollmartensitisch zu werden.

Die Erfindung wird beispielhaft anhand einer Zeichnung erläutert. Es zeigen dabei:
- Figur 1:: eine Tabelle mit mehreren Stahlzusammensetzungen aus denen sich die jeweilige Presshärtezahl ergibt;
- Figur 2:: qualitativ die Abhängigkeit der Martensitbildung vom Umformgrad;
- Figur 3:: der kritische Umformgrad in Abhängigkeit der Press-härtezahl.

Aus der Figur 1 ergeben sich für die unterschiedlichsten Stahlsorten die zunächst gemessenen Presshärtekühlraten.

Hierbei sind P,S, N nur als übliche unvermeidbare Verunreinigungen enthalten .V und Ti sind nicht extra in der Tabelle aufgeführt und sind im Bereich von < 0,5%, insbesondere < 0,2 % zulegiert.

Hierbei dient Ti nur zur Abbindung des N wobei Werte von Ti / N (in at%) von ca. 3,4 ausreichend sein sollten. Alle weiteren Angaben sind in Masse-%.

Von den gemessenen Presshärtekühlraten (PHM) aus sind erfindungsgemäß zwei unterschiedlichen Formeln zur Ermittlung der theoretischen Presshärtekühlrate (PHK) notwendig. Hierbei muss unterschieden werden, für Stahlmaterialien, deren gelöster Borgehalt im Ausgangsmaterial ≥ 5 ppm ist und der theoretischen Presshärtekühlrate (PHK) für Stahlmaterialien deren gelöster Borgehalt im Ausgangsmaterial < 5 ppm beträgt.

Die Formel für die theoretische Presshärtekühlraten für Material dessen Borgehalt gelöst im Ausgangsmaterial ≥ 5 ppm beträgt ist: $PHK K / s = 1750 / {\left(28,5*C m%+3,5*Si m%+2,3*Mn m%-2*Al m%+4*Cr m%+3*Ni m%+25*Mo m%-20*Nb m%-6,3\right)}^{∧} 2,7$

Für Borgehalte, die im Ausgangsmaterial gelöst sind < 5 ppm ergibt sich die nachfolgende Formel für die theoretische Presshärtekühlrate: $PHK K / s = 2750 / {\left(28,5*C m%+3,5*Si m%+2,3*Mn m%-2*Al m%+4*Cr m%+3*Ni m%+25*Mo m%-20*Nb m%-7,0\right)}^{∧} 1,8 .$

Alle Prozentzahlen sind generell Masseprozent.

Die theoretischen Presshärtekühlraten können von den gemessenen Presshärtekühlraten abweichen, da hier gewisse Sicherheitsfaktoren, beispielsweise zum Ausgleich der Messunsicherheiten eingebaut sind und eine sinnvolle Generalisierung vorgenommen wurde.

Die Presshärtezahl (PHZ) ergibt sich aus diesen ermittelten Formeln bzw. Formelwerte wie folgt: $PHZ = Kühlrate im Werkzeug \left(PHW\right) / theoretische PH _ Kühlrate \left(PHK\right) .$

Hierbei ergibt sich erfindungsgemäß die folgende Gesetzmäßigkeit:
- PHZ < 1:: keine vollständige Härtung durch Martensit gewährleistet
- PHZ= 1:: eine unverformte oder vorgeformte Platine kann gehärtet werden = indirekter Prozess
- PHZ > 1:: eine Platine kann warm verformt werden bzw. steigende Sicherheit gegen plastische Umformung beim Härten (Warmumformeignung)

Aus Figur 2 ergibt sich hierbei qualitativ der Zusammenhang zwischen dem kritischen logarithmischen Umformgrad und der Härte, unabhängig davon ob diese im % Martensit oder Härte HV gemessen wird.

Der kritische logarithmische Umformgrad für den eindimensionalen Fall ergibt sich dabei wie folgt: $ϕ = ln \left(\frac{{l}_{1}}{{l}_{0}}\right)$

Aus Figur 3 ersieht man hierbei die Presshärtezahl gegen den kritischen logarithmischen Umformgrad. Hierbei zeigt der schraffierte Bereich unter der Geraden ab der Presshärtezahl 1 den Bereich an, in dem eine sichere Warmumformung möglich sein sollte. Die gestrichelten Kurven um die Gerade herum geben mögliche Kurvenverläufe an, da diese Anstieg nicht zwingend linear erfolgen muss.

Durch die Presshärtezahl bzw. die theoretische Presshärtekühlrate lässt sich somit für eine bestehende Anlage ein Stahlmaterial ermitteln, welches mit hinreichender Sicherheit entweder im indirekten Verfahren gehärtet wird oder sogar eine so hohe Presshärtezahl besitzt, dass eine effektive direkte Presshärtung, d.h. Umformung im warmen Zustand möglich ist.

Hierzu muss die theoretische Presskühlrate (PHK) entsprechend der Formel ermittelt werden und für das jeweilige Umformwerkzeug die im Dauerbetrieb erzielbare Abkühlrate (PHW) ermittelt werden.

Umgekehrt kann bei einem gegebenen gewünschten Stahlmaterial und dem gegebenen gewünschten Prozess, also im direkten oder indirekten Verfahren sowie einen gewünschten Sicherheitsfaktor die Presshärtezahl festgelegt werden und anschließend in einfacher Weise durch die Umstellung der oben angegebenen Formel die effektive Kühlrate ermittelt werden.

Die formelmäßigen Zusammenhänge in der theoretischen Presshärtekühlrate sind dabei so gewählt, dass sie übliche kleinere Einflussfaktoren, wie z.B. unterschiedliche Vorlauftemperatur des Kühlwassers für das Werkzeug abhängig von der Jahreszeit noch mit umfasst sind.

## Patentansprüche

1. Verfahren zum Presshärten von Stahl, wobei ein Stahlblech aus einer härtbaren Stahllegierung entweder kalt vorgeformt, anschließend in ein Werkzeug überführt wird, welches die Kontur des vorgeformten Bauteils im Wesentlichen besitzt und dort nach einem vorangegangenen Aufheizschritt, der eine vollständige Austenitisierung bewirkt, mit einer Geschwindigkeit abgekühlt wird, die über der kritischen Härtegeschwindigkeit liegt, so dass eine Abschreckhärtung des vorgeformten Bauteils erzielt wird oder eine Platine eines Stahls mit einer Zusammensetzung, die eine Presshärtung erlaubt, auf eine Temperatur oberhalb der Austenitisierungstemperatur aufgeheizt wird und anschließend in einem Werkzeug warm umgeformt und dabei gleichzeitig mit einer Geschwindigkeit abgekühlt wird, die über der kritischen Härtegeschwindigkeit liegt, so dass eine Härtung herbeigeführt wird, wobei die Härtung dadurch bewirkt wird, dass das austenitische Gefüge in ein martensitisches Gefüge mit > 90 Vol.-%, insbesondere > 95 Vol.-% Martensit und Restaustenit, Restferrit und/oder Bainit überführt wird, **dadurch gekennzeichnet,**
**dass** zur Abstimmung eines gewünschten Werkzeuges auf eine gegebene Stahlsorte die Presshärtezahl ermittelt wird, wobei die Presshärtezahl PHZ sich aus der Gleichung $PHZ \left(Presshärtezahl\right) = Kühlrate im Werkzeug PHW / theoretischer PH _ Kühlrate PHK$ ermittelt wird, wobei die Kühlrate im Werkzeug für eine gewünschte Blechdicke vorbestimmt ist bzw. gemessen wird und sich die theoretische PH_Kühlrate (PHK)für Stahlmaterial, dessen im Ausgangsmaterial gelöster Borgehalt > 5 ppm beträgt, wie folgt ermittelt wird: $PHK K / s = 1750 / {\left(28,5*C m%+3,5*Si m%+2,3*Mn m%-2*Al m%+4*Cr m%+3*Ni m%+25*Mo m%-20*Nb m%-6,3\right)}^{∧} 2,7$ und für im Ausgangsmaterial gelöste Borgehalte < 5 ppm sich wie folgt ergibt: $PHK K / s = 2750 / {\left(28,5*C m%+3,5*Si m%+2,3*Mn m%-2*Al m%+4*Cr m%+3*Ni m%+25*Mo m%-20*Nb m%-7,0\right)}^{∧} 1,8 ,$ wobei P, S, N als übliche unvermeidbare Verunreinigungen enthalten sind, wobei V m% und Ti m% im Bereich von < 0,5 m% zulegiert sind,
wobei alle Prozentangaben in Masseprozent sind, wobei gilt:
PHZ < 1: keine vollständige Härtung durch Martensitbildung gewährleistet
PHZ = 1: eine unverformte oder vorgeformte Platine kann gehärtet werden = indirekter Prozess
PHZ > 1: zusätzlich zum indirekten Prozess kann eine Platine warm verformt werden bzw. steigende Sicherheit gegen plastische Umformung beim Härten (Warmumformeignung)
wobei bei einer gewünschten Stahlzusammensetzung und einer gewünschten Blechdicke für diese Blechdicke die zuverlässig erreichbare Abkühlrate im Werkzeug PHW gemessen wird und hieraus aus der theoretischen Presshärtekühlrate PHK die Presshärtezahl PHZ ermittelt wird, wobei bei einer Presshärtezahl von 1 die gewünschte Stahlzusammensetzung und die gegebene Anlage für ein indirektes Presshärteverfahren geeignet ist und bei einer Presshärtezahl > 1 die Warmumformung bei steigender Presshärtezahl bei größerer Sicherheit durchgeführt werden kann.

2. Verfahren zum Presshärten von Stahl, wobei ein Stahlblech aus einer härtbaren Stahllegierung entweder kalt vorgeformt, anschließend in ein Werkzeug überführt wird, welches die Kontur des vorgeformten Bauteils im Wesentlichen besitzt und dort nach einem vorangegangenen Aufheizschritt, der eine vollständige Austenitisierung bewirkt, mit einer Geschwindigkeit abgekühlt wird, die über der kritischen Härtegeschwindigkeit liegt, so dass eine Abschreckhärtung des vorgeformten Bauteils erzielt wird oder eine Platine eines Stahls mit einer Zusammensetzung, die eine Presshärtung erlaubt, auf eine Temperatur oberhalb der Austenitisierungstemperatur aufgeheizt wird und anschließend in einem Werkzeug warm umgeformt und dabei gleichzeitig mit einer Geschwindigkeit abgekühlt wird, die über der kritischen Härtegeschwindigkeit liegt, so dass eine Härtung herbeigeführt wird, wobei die Härtung dadurch bewirkt wird, dass das austenitische Gefüge in ein martensitisches Gefüge mit > 90 Vol.-%, insbesondere > 95 Vol.-% Martensit und Restaustenit, Restferrit und/oder Bainit überführt wird, **dadurch gekennzeichnet,**
**dass** zur Abstimmung der geeigneten Stahllegierung auf eine vorhandene Anlagegeometrie die Presshärtezahl ermittelt wird, wobei die Presshärtezahl PHZ sich aus der Gleichung $PHZ \left(Presshärtezahl\right) = Kühlrate im Werkzeug PHW / theoretischer PH _ Kühlrate PHK$ ermittelt wird, wobei die Kühlrate im Werkzeug für eine gewünschte Blechdicke vorbestimmt ist bzw. gemessen wird und sich die theoretische PH_Kühlrate PHK für Stahlmaterial, dessen im Ausgangsmaterial gelöster Borgehalt > 5 ppm beträgt, wie folgt ermittelt wird: $PHK K / s = 1750 / {\left(28,5*C m%+3,5*Si m%+2,3*Mn m%-2*Al m%+4*Cr m%+3*Ni m%+25*Mo m%-20*Nb m%-6,3\right)}^{∧} 2,7$ und für im Ausgangsmaterial gelöste Borgehalte < 5 ppm sich wie folgt ergibt: $PHK K / s = 2750 / {\left(28,5*C m%+3,5*Si m%+2,3*Mn m%-2*Al m%+4*Cr m%+3*Ni m%+25*Mo m%-20*Nb m%-7,0\right)}^{∧} 1,8 ,$ wobei P, S, N als übliche unvermeidbare Verunreinigungen enthalten sind, wobei V m% und Ti m% im Bereich von < 0,5 m% zulegiert sind,
wobei alle Prozentangaben in Masseprozent sind,
wobei gilt:
PHZ < 1: keine vollständige Härtung durch Martensitbildung gewährleistet
PHZ = 1: eine unverformte oder vorgeformte Platine kann
gehärtet werden = indirekter Prozess
PHZ > 1: zusätzlich zum indirekten Prozess kann eine Platine warm verformt werden bzw. steigende Sicherheit gegen plastische Umformung beim Härten (Warmumformeignung)
wobei bei einer bekannten Abkühlrate im Werkzeug PHW eine geeignete Stahllegierung über die Presshärtezahl ausgesucht wird, wobei hierfür ein Stahl verwendet wird, dessen PH_Kühlrate PHK so bemessen ist, dass für ein indirektes Presshärteverfahren zumindest eine Presshärtezahl von 1 erreicht wird und für ein Warmumformverfahren eine Presshärtezahl von > 1, vorzugsweise > 2 erzielt wird.

## Claims

1. Method for press hardening of steel, wherein a steel sheet is either pre-formed cold from a hardenable steel alloy, subsequently transferred into a tool that substantially has the contour of the preformed component, and is cooled there following a preceding heating step that effects a complete austenitisation at a speed that lies above the critical hardening speed, so that a quench hardening of the preformed component is realised, or a plate made of a steel with a composition that allows press hardening is heated to a temperature above the austenitisation temperature and subsequently hot-formed in a tool and simultaneously cooled at a speed that lies above the critical hardening speed, so that hardening is brought about, wherein the hardening is effected in that the austenitic structure is transferred into a martensitic structure with > 90 vol. %, in particular > 95 vol. % martensite and residual austenite, residual ferrite and/or bainite, **characterised in that**
the press hardness value is calculated for adjusting a desired tool to a given steel type, wherein the press hardness value PHZ is calculated from the equation $PHZ \left(press hardness value\right) = cooling rate in the tool PHW / theoretic PH _ cooling rate PHK$ wherein the cooling rate in the tool is predetermined for a desired sheet metal thickness or is measured and the theoretic PH_cooling rate PHK for steel material, the dissolved boron content in its starting material of which is > 5 ppm, is calculated as follows: $PHK K / s = 1750 / {\left(28.5∗C m%+3.5∗Si m%+2.3∗Mn m%-2∗Al m%+4∗Cr m%+3∗Ni m%+25∗Mo m%-20∗Nb m%-6.3\right)}^{∧} 2.7$ and for which the boron content dissolved in the starting material of < 5 ppm results as follows: $PHK K / s = 2750 / {\left(28.5∗C m%+3.5∗Si m%+2.3∗Mn m%-2∗Al m%+4∗Cr m%+3∗Ni m%+25∗Mo m%-20∗Nb m%-7.0\right)}^{∧} 1.8 ,$ wherein P, S, N are included as unavoidable contamination,
wherein V m% and Ti m% are being alloyed to the same within a range of < 0.5 m%,
wherein all percentage information is listed in percent by weight,
wherein the following applies:
PHZ < 1: no complete hardening through martensite formation guaranteed
PHZ = 1: a non-deformed or pre-deformed plate can be hardened = indirect process
PHZ > 1: a plate can be hot-formed in addition to the indirect process or greater resistance against plastic deformation during hardening (hot-forming suitability),
wherein the reliably realisable cooling rate in the tool (PHW) is measured with a desired steel composition and a desired metal sheet thickness for this metal sheet thickness, and the press hardening value (PHZ) is calculated from the theoretic press hardening cooling rate (PHK) here, wherein the desired steel composition and the given system are suitable for an indirect press hardening process at a press hardening value of 1, and the heat-deformation can be carried out with greater safety as the press hardening value increases to a press hardening value of > 1.

2. Method for press hardening steel, wherein a steel sheet is either preformed cold from a hardenable steel alloy, subsequently transferred into a tool that substantially has the contour of the preformed component, and is cooled there following a preceding heating step that effects a complete austenitisation at a speed that lies above the critical hardening speed, so that a quench hardening of the preformed component is realised, or a plate made of a steel with a composition that allows press hardening is heated to a temperature above the austenitisation temperature and subsequently hot-formed in a tool and simultaneously cooled at a speed that lies above the critical hardening speed, so that hardening is brought about, wherein the hardening is effected in that the austenitic structure is transferred into a martensitic structure with > 90 vol. %, in particular > 95 vol. % martensite and residual austenite, residual ferrite and/or bainite, **characterised in that**
the press hardness value is calculated for adjusting the suitable steel alloy to an existing system geometry,
where the press hardness value PHZ is calculated from the equation $PHZ \left(press hardness value\right) = cooling rate in the tool PHW / theoretic PH _ cooling rate PHK ,$ wherein the cooling rate in the tool is predetermined for a desired sheet metal thickness or is measured and the theoretic PH_cooling rate PHK for steel material, the dissolved boron content in its starting material of which is > 5 ppm, is calculated as follows: $PHK K / s = 1750 / {\left(28.5∗C m%+3.5∗Si m%+2.3∗Mn m%-2∗Al m%+4∗Cr m%+3∗Ni m%+25∗Mo m%-20∗Nb m%-6.3\right)}^{∧} 2.7$ and for which the boron content dissolved in the starting material of < 5 ppm results as follows: $PHK K / s = 2750 / {\left(28.5∗C m%+3.5∗Si m%+2.3∗Mn m%-2∗Al m%+4∗Cr m%+3∗Ni m%+25∗Mo m%-20∗Nb m%-7.0\right)}^{∧} 1.8 ,$ wherein P, S, N are included as unavoidable contamination,
wherein V m% and Ti m% are being alloyed to the same within a range of < 0.5 m%,
wherein all percentage information is listed in percent by weight,
wherein the following applies:
PHZ < 1: no complete hardening through martensite formation guaranteed
PHZ = 1: a non-deformed or pre-deformed plate can be hardened = indirect process
PHZ > 1: a plate can be hot-formed in addition to the indirect process or greater resistance against plastic deformation during hardening (hot-forming suitability),
wherein a suitable steel alloy is selected by means of the press hardening value at a known cooling rate in the tool PHW, wherein a steel, the PH_cooling rate of which PHK is set in such a way that at least one press hardening value of 1 is reached for an indirect press hardening process for this, and a press hardening value of > 1, preferably > 2 is reached for a hot-forming process.

## Revendications

1. Procédé de trempe sous presse d'acier, une tôle d'acier en acier allié durcissable étant soit préformé à froid puis transféré dans un outil, qui a essentiellement le contour du composant préformé et de là, après une étape de chauffe précédente, qui provoque une austénitisation complète, est refroidi à une vitesse qui est supérieure à une vitesse de trempe critique de manière à atteindre un durcissement par trempe du composant préformé, soit une barre d'acier dont la composition permet une trempe sous presse à une température supérieure à la température d'austénitisation puis formée à chaud dans un outil et simultanément refroidie à une vitesse supérieure à une vitesse de trempe critique de manière à provoquer une trempe, la trempe étant provoquée de sorte que la structure austénitique est transférée dans une structure martensitique à > 90 % du vol., notamment > 95 % du volume de martensite et d'austénite résiduelle, de ferrite résiduel et/ou de bainite, **caractérisé en ce que** la valeur de trempe sous presse est déterminée pour mettre au point un outil souhaité sur un type d'acier donné, la valeur de trempe sous presse VTP étant déterminée à partir de l'équation $VTP \left(valeur de trempe sous presse\right) = vitesse de refroidissement dans l'outil TPO / vitesse de refroidissement théorique _ TP VRTP ,$ la vitesse de refroidissement dans l'outil étant prédéterminée ou mesurée pour une épaisseur de tôle souhaitée et la vitesse de refroidissement théorique_TP (VRTP) pour l'acier, dont la teneur en bore dissout du matériau de base est de > 5 ppm, étant estimée de la manière suivante : $VRTP V / s = 1750 / {\left(28,5∗C m%+3,5∗Si m%+2,3∗Mn m%-2∗Al m%+4∗Cr m%+3∗Ni m%+25∗Mo m%-20∗Nb m%-6,3\right)}^{∧} 2,7$ et pour une teneur en bore dissout du matériau de base < 5 ppm se présentant comme suit : $VRTP V / s = 2750 / {\left(28,5∗C m%+3,5∗Si m%+2,3∗Mn m%-2∗Al m%+4∗Cr m%+3∗Ni m%+25∗Mo m%-20∗Nb m%-7,0\right)}^{∧} 1,8 ,$ P, S, N étant compris comme des impuretés habituelles inévitables, V m% et Ti m% étant ajoutés dans une plage de < 0,5 m%, toutes les valeurs en pourcentage étant en pourcentage en poids, à condition que :
VTP < 1 : aucune trempe complète n'est assurée par formation de martensite
VTP = 1 : une barre d'acier non déformée ou préformée peut être trempée = processus indirect
VTP > 1 : outre le processus indirect, une barre d'acier peut être déformée à chaud ou pour augmenter la sécurité contre une déformation plastique à la trempe (tendance à la déformation à chaud)
la vitesse de refroidissement dans l'outil TPO fiable admissible étant mesurée avec une composition d'acier souhaitée et une épaisseur de tôle souhaitée pour ladite épaisseur de tôle et la valeur de trempe sous presse VTP étant déterminée à partir de la vitesse de refroidissement de trempe sous presse VRTP théorique, la composition d'acier souhaitée avec une valeur de trempe sous presse de 1 et une installation donnée étant adaptées à un procédé de trempe sous presse indirect et une modelage à chaud avec une valeur de trempe sous presse de > 1 peut être réalisé avec une valeur de trempe sous presse croissante et une sécurité maximale.

2. Procédé de trempe sous presse d'acier, une tôle d'acier en acier allié durcissable étant soit préformé à froid puis transféré dans un outil, qui a essentiellement le contour du composant préformé et de là, après une étape de chauffe précédente, qui provoque une austénitisation complète, est refroidi à une vitesse qui est supérieure à une vitesse de trempe critique de manière à atteindre un durcissement par trempe du composant préformé, soit une barre d'acier dont la composition permet une trempe sous presse à une température supérieure à la température d'austénitisation puis formée à chaud dans un outil et simultanément refroidie à une vitesse supérieure à une vitesse de trempe critique de manière à provoquer une trempe, la trempe étant provoquée de sorte que la structure austénitique est transférée dans une structure martensitique à > 90 % du vol., notamment > 95 % du volume de martensite et d'austénite résiduelle, de ferrite résiduel et/ou de bainite, **caractérisé en ce que** la valeur de trempe sous presse est déterminée pour mettre au point l'alliage d'acier adapté à la géométrie de l'installation existante, la valeur de trempe sous presse VTP étant déterminée à partir de l'équation $VTP \left(valeur de trempe sous presse\right) = vitesse de refroidissement dans l'outil TPO / vitesse de refroidissement théorique _ TP VRTP ,$ la vitesse de refroidissement dans l'outil étant prédéterminée ou mesurée pour une épaisseur de tôle souhaitée et la vitesse de refroidissement théorique_TP VRTP pour l'acier, dont la teneur en bore dissout du matériau de base est de > 5 ppm, étant estimée de la manière suivante : $VRTP V / s = 1750 / {\left(28,5∗C m%+3,5∗Si m%+2,3∗Mn m%-2∗Al m%+4∗Cr m%+3∗Ni m%+25∗Mo m%-20∗Nb m%-6,3\right)}^{∧} 2,7$ et pour une teneur en bore dissout du matériau de base < 5 ppm se présentant comme suit : $VRTP V / s = 2750 / {\left(28,5∗C m%+3,5∗Si m%+2,3∗Mn m%-2∗Al m%+4∗Cr m%+3∗Ni m%+25∗Mo m%-20∗Nb m%-7,0\right)}^{∧} 1,8 ,$ P, S, N étant compris comme des impuretés habituelles inévitables, V m% et Ti m% étant ajoutés dans une plage de < 0,5 m%, toutes les valeurs en pourcentage étant en pourcentage en poids, à condition que :
VTP < 1 : aucune trempe complète n'est assurée par formation de martensite
VTP = 1 : une barre d'acier non déformée ou préformée peut être trempée = processus indirect
VTP > 1 : outre le processus indirect, une barre d'acier peut être déformée à chaud ou pour augmenter la sécurité contre une déformation plastique à la trempe (tendance à la déformation à chaud)
un acier allié adapté étant recherché via la valeur de trempe sous presse avec une vitesse de refroidissement dans l'outil TPO connue, un acier étant utilisé pour cela dont la vitesse de refroidissement_TP VRTP est mesurée de telle manière qu'une valeur de trempe sous presse de 1 soit atteinte pour un procédé de trempe sous presse indirect et une valeur de trempe sous presse de > 1, de préférence > 2, soit atteinte pour un procédé de modelage à chaud.
